# EUROPÄISCHE PATENTSCHRIFT

(11) **EP 0 273 093 B1**
(45) Veröffentlichungstag und Bekanntmachung des Hinweises auf die Patenterteilung: **07.11.1990**
(21) Anmeldenummer: 87104607.4
(22) Anmeldetag: 27.03.1987
(51) Int. Cl.: D21F 3/02

(54) **Verfahren und Vorrichtung zur Herstellung von dehnungsstabilen, flüssigkeitsundurchlässigen, biegsamen Pressbändern, insbesondere für Nasspressen von Papiermaschinen**
Process and apparatus for making a non-elastic, impervious and flexible pressure belt, particularly for the wet press of a paper-making machine
Procédé et dispositif pour la fabrication d'une bande pour presse non élastique, imperméable et flexible, en particulier pour la presse humide d'une machine à papier

(30) Priorität: 03.12.1986 DE 3641191
(43) Veröffentlichungstag der Anmeldung: 06.07.1988
(73) Patentinhaber: F. Oberdorfer GmbH & Co. KG Industriegewebe-Technik, 89522 Heidenheim (DE)
(72) Erfinder: Krenkel, Bernhard, Dr., D-7920 Heidenheim (DE); Joos, Heinz, D-7920 Heidenheim (DE); Fitzka,, Karl Maria, Dr., A-2640 Gloggnitz (AT)
(74) Vertreter: Kern, Wolfgang, Dipl.-Ing.

(56) Entgegenhaltungen:
- EP-A- 0 098 502
- EP-A- 0 134 885
- US-A- 3 162 568
- US-A- 4 559 258

## Beschreibung

Die Erfindung betrifft ein Verfahren sowie eine Vorrichtung zur Herstellung von dehnungsstabilen, flüssigkeitsundurchlässigen, biegsamen, insbesondere für mit einem verlängerten Pressenspalt versehene Naßpressen von Papiermaschinen geeigneten, elastischen Preßbändern, die auf ihrer der Faserstoffbahn bzw. dem oder den Filztüchern zugewandten Außenseite zur Flüssigkeitsabführung geeignete Hohlräume und/oder Vertiefungen aufweisen, wobei eine im wesentlichen blasenfreie, fließfähige Mischung eines Prepolymers auf ein an der Innenwand eines rotierenden Schleuderrohres anliegendes Armierungsband aufgegossen und dadurch mit diesem formschlüssig verbunden wird. Preßbänder, die mit dem genannten Verfahren sowie der zugehörigen Vorrichtung hergestellt werden, sind aus der EP-A 0 098 502 bekannt. Sie werden üblicherweise durch Aufgießen mit einem Kunststoff beschichtet, wobei die Armierung zum Teil in den Kunststoff eingebettet ist.

Bei einem derartigen Verfahren (EP-A 0 134 885) wird die fließfähige Mischung eines Prepolymer auf das auf einen waagerechten, um seine Längsachse rotierenden Zylinder aufgespannte Armierungsband in einem sich langsam parallel zur Zylinderachse verschiebenden Gießstrahl aufgegossen bzw. in eine senkrechte oder schräg stehende Gießform eingebracht, in der sich das Armierungsband in Form eines ein- oder mehrlagigien Gewebes aus Fäden eines oder mehrerer Werkstoffe wie Polyamid, Polyester, Kevlar, Metall u.dgl. oder Gemische derselben befindet.

Diese Verfahrensweise hat den Nachteil, daß bei einem so beschichteten Preßband die Bandaußenseite glatt ist, während die Bandinnenseite die zur Flüssigkeitsabführung gewünschten Hohlräume und/oder Vertiefungen aufweist. Damit ein solchermaßen hergestelltes Preßband in der Naßpresse eingesetzt werden kann, muß es nach dem Herauslösen aus der Gießform zunächst gewendet werden, so daß die strukturierte Oberfläche zur Bandaußenseite wird, während die glatte Oberfläche die Bandinnenseite bildet; denn bei derartigen Preßbändern dient die strukturierte Außenseite zur Flüssigkeitsabführung, die der Faserstoffbahn bzw. dem oder den Filztüchem zugewandt ist.

Das Wenden solcher fertig gegossener Preßbänder ist jedoch insbesondere bei kleinen Banddurchmessern sehr problematisch und jedenfalls mit einem erheblichen Aufwand verbunden, wobei darüberhinaus die Gefahr von Bandbeschädigungen nicht ausgeschlossen werden kann.

Es ist auch bekannt, Entwässerungskanäle in die Preßbandaußenseite einzuschleifen, diese Herstellungsweise ist aber nicht weniger aufwendig.

Die Aufgabe der Erfindung besteht deshalb darin, das Verfahren der genannten Art so auszubilden, daß sogenannte Breitnip-Preßbänder, die auf der filzzugewandten Seite Hohlräume und/oder Vertiefungen zur Flüssigkeitsabführung aufweisen, erheblich einfacher hergestellt werden können. Zu diesem Zweck soll auch eine Vorrichtung entwickelt werden, die, ausgehend von einem um seine Längsachse in Drehung versetzbaren zylindrischen Schleuderrohr und einer Einrichtung zum im wesentlichen blasenfreien Aufgießen einer flüssigen Mischung eines Prepolymers auf die Innenwand des Schleuderrohres so ausgebildet ist, daß sie eine wirtschaftlich vorteilhafte und damit kostengünstige Durchführung des Verfahrens ermöglicht.

Diese Aufgabe wird erfindungsgemäß dadurch gelöst, daß die Innenwand des Schleuderrohres mit Hohlräumen und/oder Vertiefungen versehen wird, die beim Aufgießen der fließfähigen Mischung von dieser ausgefüllt werden und auf der Außenseite des fertigen Preßbandes erhabene Oberflächenteile bilden, zwischen denen die beim späteren Preßvorgang abzuführende Flüssigkeit abfließen kann, und daß das fertig gegossene Preßband auf seiner Innenseite auf Fertigmaß geschliffen wird.

Zur Durchführung des erfindungsgemäßen Verfahrens hat sich eine Vorrichtung bewährt, die sich dadurch kennzeichnet, daß die Innenwand des zylindrischen Schleuderrohres mit Hohlräumen und/oder Vertiefungen versehen ist, und daß die fließfähige Mischung mit Hilfe eines in dem Schleuderrohr beweglich angeordneten Gießkopfes auf die Innenwand des Schleuderrohres aufgießbar ist, der an einer in das Schleuderrohr ein- und ausfahrbaren Traverse befestigt ist und gegen eine Schleifvorrichtung zum Abschleifen der Innenseite des gegossenen Preßbandes austauschbar ist.

Dadurch wird erreicht, daß das Wenden des fertig gegossenen Preßbandes entfällt, weil bei der Preßbandbeschichtung im Inneren eines rotierenden Schleuderrohres die auf der Preßbandaußenseite gewünschten Hohlräume und Vertiefungen, wie Rillen, Bohrungen o. dgl., die als Negativform auf der Zylinderinnenseite vorgesehen sind, in die Preßbandaußenseite eingegossen werden, nachdem das Armierungsband, beispiels weise ein Gewebeband, in das zylindrische Schleuderrohr eingesetzt und dieses in schnelle Umdrehung versetzt worden ist, so daß die fließfähige Mischung eines Prepolymers, also beispielsweise Polyurethan, die in das um die Längsachse rotierende Schleuderrohr eingegossen wird, das Armierungsband unter der Fliehkraftwirkung durchdringt und die Hohlräume bzw. Vertiefungen auf der Rohrinnenwand mit dem Polyurethan füllt.

Gemäß einer vorteilhaften Ausgestaltung der Erfindung läßt sich die Innenwand des Schleuderrohres dadurch mit Hohlräumen und/oder Vertiefungen versehen, daß auf ihre Oberfläche eine Profilfolie aufgelegt wird, die diese Hohlräume und/oder Vertiefungen enthält und an der Innenwand des Schleuderrohres befestigt wird, wobei das Auflegen auch abschnittsweise, in nebeneinander angeordneten Profilfolienteilen bis zur Erreichung der gewünschten Preßbandabmessung vorgenommen werden kann und die Befestigung der Profilfolie im Bereich der Schleuderrohrenden mit Spann- und/oder Begrenzungsringen auf der Innenwand erfolgen kann.

Um das Ablösen des Preßbandes von der Profilfolie zu erleichtern, wird gemäß einer weiteren Ausgestaltung der Erfindung die Profilfolie vor dem Gießvorgang mit einem Trennmittel, insbesondere Silikonöl, behandelt, und um zu bewirken, daß der Rücken der Profilfolie an der Innenwand des Förderrohres anhaftet, läßt sich die Profilfolie vor dem Gießvorgang mi einem Haftvermittler behandeln.

Alternativ hierzu könnte die Profilfolie aber auch auf dem fertiggegossenen Preßband verblieben, falls dies gewünscht ist. In diesem Fall müßte sie u.U. vorher mit einem Haftvermittler behandelt werden.

Anstelle einer Profilfolie läßt sich gemäß einer weiteren vorteilhaften Ausgestaltung des erfindungsgemäßen Verfahrens die Innenwand mit einem mit Trennmittel versehenen Gewebe oder wenigstens einer Spirale belegen, die nach dem Gieß- und Schleudervorgang wieder entfernt werden und deren Negativ auf der Außenseite des Preßbandes als gewünschte wasserabführende Struktur verbleibt, indem es Hohräume und/oder Vertiefungen bildet.

Zum Herauslösen des fertig gegossenen und geschliffenen Preßbandes aus dem Schleuderrohr hat sich der Einsatz von Preßluft bewährt, die durch in die Schleuderrohrwandung eingebaute Luftdüsen zwischen die Innenwand und die Preßbandoberfläche geblasen wird.

Das Aufbringen der fließfähigen Mischung des Prepolymers erfolgt zweckmäßigerweise in einem Arbeitsgang, kann aber beispielsweise in den Fällen, in denen unterschiedliche Schichten und/oder Härtegrade des Prepolymers erzielt werden sollen, auch in mehreren Arbeitsgängen durchgeführt werden.

Das Armierungsband, das auf der Innenwand des rotierenden Schleuderrohres anliegt und insbesondere zur Erhöhung der Formstabilität des zu schaffenden Preßbandes dient, wird in der Regel unmittelbar auf die höchsten Erhebungen der Innenwand bzw. der auf der Innenwand aufliegenden Profilfolie des Schleuderrohres aufgelegt. Es hat sich aber auch bewährt, zwischen das Armierungsband und die Innenwand bzw. die auf der Innenwand aufliegende Profilfolie Abstandsleisten zu legen.

Die Vorrichtung zur Durchführung des Verfahrens läßt sich insofern abwandeln, um vorteilhafte Anpassungen des Herstellungsverfahrens an die jeweils gegebenen Umstände zu erreichen, als das Schleuderrohr auch aus mehreren Teilen zusammengesetzt sein kann, wodurch die Entnahme des fertig gegossenen Preßbandes aus dem Rohr erleichtert wird.

In den Fällen, in denen die Hohlräume und/oder Vertiefungen auf der Innenwand des Schleuderrohres nicht Bestandteil der Wand selbst sind, können diese in Futterstücken ausgebildet werden, die im Schleuderrohr angeordnet und auf der Innenwand befestigt werden. Dabei hat sich bewährt, die Futterstücke aus längs- und/oder quergeteilten Segmenten zusammenzusetzen, die sich leichter ein-und ausbauen lassen als einteilige Futterstücke.

Anstelle von Futterstücken oder einer Anbringung der Hohlräume und/oder Vertiefungen auf der Innenwand des Schleuderrohres selbst hat sich die Anordnung einer Profilfolie auf der Innenwand bewährt, die im Bereich der Schleuderrohrenden mittels Spann- und/oder Begrenzungsringen befestigt werden könnte und auf ihrem der Innenwand des Schleuderrohres zugewandten Rücken entweder eine glatte oder mit Profilierungen versehene Oberfläche aufweist.

Mit Hilfe der erfindungsgemäßen Vorrichtung und unter Anwendung des erfindungsgemäßen Verfahrens läßt sich somit ein dehnungsstabiles, flüssigkeitsundurchlässiges, elastisches Preßband herstellen, das insbesondere für mit verlängertem Pressenspalt versehene Naßpressen von Papiermaschinen geeignet ist und auf seiner der Faserstoffbahn bzw. dem oder den Filztüchern zugewandten Außenseite zur Flüssigkeitsabführung geeignete Hohlräume und/oder Vertiefungen aufweist, und aus einer im wesentlichen blasenfreien, fließfähigen Mischung eines Prepolymers besteht, wobei die Vertiefungen und/oder Hohlräume Konfigurationen aufweisen, die im Negativ Konfigurationen von Vertiefungen und/oder Hohlräumen auf der Innenwand des Schleuderrohres entsprechen, welche entweder Bestandteil der Innenwand selbst oder von auf der Innenwand angebrachten Futterstücken oder von auf die Innenwand aufgelegten Profilfolien oder Geweben oder Spiralen sind.

Die Erfindung wird nachfolgend anhand des in der Zeichnung dargestellten Ausführungsbeispiels näher erläutert. In der Zeichnung zeigen:
Fig. 1 eine schematisierte Darstellung der Seitenansicht einer Vorrichtung zur Durchführung des erfindungsgemäßen Verfahrens,
Fig. 2 eine detailliertere perspektivische Ansicht der Vorrichtung von Fig. 1,
Fig. 3 eine geschnittene Teilansicht des vorderen Endes der die Schleifvorrichtung tragenden Traverse von Fig. 1,
Fig. 4 eine schematische Längsschnittansicht des mit Druckluftdüsen versehenen Schleuderrohres,
Fig. 5 eine Teillängsschnittansicht des Schleuderrohres, dessen Innenwand mit parallelen Rillen versehen ist,
Fig. 6 eine Teillängsschnittansicht des Schleuderrohres, dessen Innenwand mit parallelen Nuten bzw. Rippen versehen ist,
Fig. 7 die Stirnansicht eines Schleuderrohres, auf dessen Innenwand eine Profilfolie aufliegt, die durch einen Spann- und Begrenzungsring auf der Innenwand festgehalten wird,
Fig. 8 eine Teillängsschnittansicht durch die Wand eines Schleuderrohres mit auf der Innenwand des Rohres radial nach innen ragenden Bolzen,
Fig. 9 eine Teillängsschnittansicht eines Schleuderrohres mit eingesetzten Futterstücken, wobei die auf der Innenseite der Futterstücke ausgebildeten Hohlräume und/oder Vertiefungen weggelassen sind,
Fig. 10 eine Teillängsschnittansicht eines Schleuderrohres mit eingesetzten Futterstücken, die aus längs- und quergeteilten Segmenten bestehen, wobei die Hohlräume und/oder Vertiefungen auf der inneren Oberfläche der Futterstücke ebenfalls weggelassen sind,
Fig. 11 eine Teillängsschnittansicht eines Schleuderrohres mit auf der Innenwand aufgelegter Profilfolie,
Fig. 12 eine Teillängsschnittansicht eines Schleuderrohres, bei dem auf der Innenwand ein mit einem Trennmittel versehenes Gewebe zur Ausbildung der Hohlräume und/oder Vertiefungen angeordnet ist, das nach dem Gieß- und Schleuderprogramm wieder entfernt wird,
Fig. 13 eine Teillängsschnittansicht eines Schleuderrohres mit zur Ausbildung der Hohlräume und/oder Vertiefungen in dem zu gießenden Preßband eingelegter Spirale, die nach dem Gieß- und Schleudervorgang wieder entfernt wird, und
Fig. 14 eine Querschnittsansicht eines Teils einer mit verlängertem Pressenspalt versehene Naßpresse zur Verdeutlichung einer Möglichkeit der betriebsmäßigen Verwendung des erfindungsgemäßen Preßbandes.

Die in Fig. 1 gezeigte Vorrichtung zur Herstellung von dehnungsstabilen, flüssigkeitsundurchlässigen, biegsamen, elastischen Preßbändern, insbesondere für mit einem verlängerten Pressenspalt versehene Naßpressen von Papiermaschinen weist ein auf einem Fundament 5 waagrecht gelagertes Schleuderrohr 1 auf, das mit Hilfe eines Motors 9, über ein Zahnkranzgetriebe 10, an dem einen Rohrende in Drehung versetzt wird. Der Außendurchmesser des Schleuderrohres beträgt bei diesem Ausführungsbeispiel 1 000 mm, die Schleuderrohdänge 10 000 mm, und beim Schleudern wird mit einer maximalen Drehazahl von 600 Upm gefahren.

Das Schleuderrohr 1 ist auf Lagervorrichtung 6 und 7 abgestützt, die an den Punkten geringster Durchbiegung angeordnet sind. Auf der Innenwand 2 des Schleuderrohres sind in Richtung der Rohrachse aufeinanderfolgend Futterstücke 8 angebracht, die, wie in Fig. 9 gezeigt, aneinanderstoßen, und, wie in Fig. 10 dargestellt, auch aus längs-und/oder quergeteilten Futtersegmenten bestehen können und auf ihrer inneren Oberfläche mit nicht dargestellten Hohlräumen und/oder Vertiefungen versehen sind, die beim Aufgießen einer im wesentlichen blasenfreien, fließfähigen Mischung eines Prepolymers von dieser ausgefüllt werden und auf der Außenseite des fertigen Preßbandes, das in diesem Schleuderrohr hergestellt wird, erhabene Oberflächenteile bilden, zwischen denen die beim späteren Preßvorgang abzuführende Flüssigkeit abfließen kann.

Die Futterstücke 8 erleichtern nicht nur den Ausbau des fertigen Preßbandes, sondern erhöhen auch die Wirtschaftlichkeit des Herstellungsverfahrens dadurch, daß sie vermeiden, daß die Innenwand 2 selbst des Schleuderrohres 1 mit den entsprechenden Hohlräumen und/oder Vertiefungen versehen werden muß, wie dies in Fig. 6 bei 12 dargestellt ist, wo die Vertiefungen aus parallelen Nuten 18 bestehen, was zur Folge hätte, daß bei einer Änderung der gewünschten Oberflächenkonfiguration des Preßbandes das gesamte Schleuderrohr ausgetauscht werden müßte.

Zum Aufgießen der fließfähigen Mischung auf die Innenwand 2 des Schleuderrohres bzw. die Innenwand der in dieses Rohr eingesetzten Futterstücke 8 dient ein Gießkopf 4, der am vorderen Ende einer in das Schleuderrohr ein- und ausfahrbaren Traverse 3 befestigt ist, die ebenfalls auf dem Fundament 5 gelagert ist, wie aus Fig. 2 ersichtlich, und mit Hilfe eines Spindeltriebs 11 in Schleuderrohrlängsrichtung verfahren werden kann. Der Gießkopf 4 ist an Zufuhrleitungen 20, 21 für die beiden Elastomer-Komponenten angeschlossen, die durch Vermischen in einer geeigneten Mischvorrichtung 13 das Prepolymer bilden, aus dem das herzustellende Preßband bestehen soll. Während des Aufgie- ßens des Prepolymers auf die Innenwand des Schleuderrohres bzw. deren Futterstücke wird die Traverse 3 durch eine Vorschubeinrichtung 22, zu der auch die Spindel 11 gehört, gleichmäßig im Inneren des Schleuderrohres 1 vorwärts bewegt. Zur Verbesserung der Montierbarkeit kann das Schleuderrohr selbst geteilt sein, und zwar zweckmäßigerweise durch eine Längsteilung parallel zur Hauptachse des Schleuderrohres.

Nach Beendingung des Schleuder- und Aushärtungsprozesses wird das geschaffene, noch in dem Schleuderrohr befindliche Preßband auf seiner Innenseite auf Fertigmaß geschliffen. Hierzu wird der Gießkopf 4 gegen eine Schleifvorrichtung 5 ausgetauscht, die in das vordere Ende der Traverse 3 eingesetzt wird, wie aus Fig. 3 ersichtlich.

Zum Herauslösen des fertig gegossenen und geschliffenen Preßbandes aus dem Schleuderrohr 1 sind, wie in Fig. 4 schematisch dargestellt, in der Wandung des Schleuderrohres Druckluftdüsen 24 angeordnet, die zu diesem Zweck und bei stillstehendem Schleuderrohr an Schlauchverbindungen 25 angeschlossen werden, so daß Druckluft zwischen Schleuderrohrinnenwand 2 und gegossenes Preßband blasbar ist, die das Preßband von der Innenwand ablöst und dadurch den Ausbau des Preßbandes aus dem Schleuderrohr erleichtert.

Anstelle der Ausbildung der Hohlräume und/oder Vertiefungen auf der Innenwand 2 des Schleuderrohres 1 selbst oder auf der Innenseite von in das Schleuderrohr eingesetzten Futterstücken 8 läßt sich auf die Oberfläche der Innenwand 2 des Schleuderrohres eine Profilfolie 14 auflegen, wie dies in den Figuren 5 und 11 gezeigt ist, die beispielsweise als Extru dierfolie hergestellt und entsprechend dem inneren Umfang des Schleuderrohres 1 abgeschnitten und nebeneinander bis zur Erreichung der gewünschten Preßbandabmessung in das Schleuderrohr eingelegt wird. Die Befestigung dieser Profilfolie auf der Innenwand des Schleuderrohres 1 erfolgt zweckmäßigerweise im Bereich der Schleuderrohrenden 15, 16 mit Hilfe von Spann-oder Begrenzungsringen 26, wie aus den Figuren 5 und 7 ersichtlich.

Diese Profilfolie 14 ist auf ihrer dem Schleudertrommelinneren zugewandten Innenseite mit der gewünschten Profilierung, beispielsweise in Schleuderrohrumfangsrichtung verlaufenden Rillen 27 oder Nuten 18 oder zu Rohrlängsachse geneigt verlaufenden Rillen und/oder Nuten, versehen, wobei sich zumindest einige Rillen oder Nuten auch kreuzen können. Die Profilfolie kann aber auch auf ihrem der Oberfläche mit Profilierungen versehen sein, die später dann die endgültige Außenschicht darstellt. In diesem Fall ist der Rücken der Profilfolie zweckmäßigerweise vor dem Gießvorgang mit einem geeigneten Haftvermittler zu behandeln.

Anstelle von Rillen oder Nuten lassen sich zur Strukturierung der Preßbandaußenseite zwecks Abtransports des Preßwassers auch Blindlöcher verwenden, die dadurch erzeugt werden, daß auf der Innenwand 2 des Schleuderrohres 1, wie aus Fig. 8 ersichtlich, bzw. auf der Innenwand der in das Schleuderrohr eingesetzten Futterstücke 8 eine Vielzahl von Bolzen 19 angebracht wird, die den Abmessungen der gewünschten Blindbohrungen entsprechen. Derartige Bolzen oder Stifte können auch Bestandteil einer in das Schleuderrohr einzulegenden Profilfolie sein, die, wie in den oben bereits geschilderten Fällen, vor dem Gießvorgang zweckmäßigerweise mit einem Trennmittel, insbesondere Silikonöl, behandelt wird, das nach dem Gießen bzw. Schleudern das Ablösen des Preßbandes von der Profilfolie erleichtert.

Zur Strukturierung der mit der Faserstoffbahn bzw. dem oder den Filztüchern in Berührung kommenden Preßbandaußenseite zwecks Herstellung geeigneter Hohlräume und/oder Vertiefungen läßt sich anstelle einer Profilfolie auf der Innenwand 2 des Schleuderrohrs 1 auch ein mit einem Trennmittel versehenes Gewebe 17 anordnen, wie dies in Fig. 12 dargestellt ist, das nach dem Herauslösen des fertig gegossenen Preßbandes von dessen Ober- . fläche wieder entfernt wird, oder es läßt sich eine oder mehrere Spiralen 18 auf der Innenwand anordnen, wie dies in Fig. 13 dargestellt ist, die, mit einem Trennmittel versehen, ebenfalls später von der Preßbandoberfläche wieder entfernt werden kann.

In jedem Fall wird vor dem eigentlichen Gieß- und Schleudervorgang in das Schleuderrohr ein an dessen Innenwand anliegendes Armierungsband oder Armierungsgewebe eingelegt, das sich beim Rotieren des Schleuderrohres noch vor dem Gießvorgang glatt an die vorbereiteten Profiloberflächen anlegt, sei es nun, daß diese Profile direkter Bestandteil der Innenwand des Schleuderrohres sind oder Bestandteil von Futterstücken oder von Profilfolien 14, Geweben 17 oder Spiralen 18 gebildet werden. Diese Armierungsbänder oder -gewebe werden ummittelbar auf die höchsten Erhebungen der Innenwand bzw. der auf der Innenwand aufliegenden Profile des Schleuderrohres aufgelegt und werden damit zum integralen Bestandteil des Preßbandes nach dessen Fertigstellung. Allerdings können zwischen dem Armierungsband bzw. -gewebe und der Innenwand des Schleuderrohres bzw. der auf der Innenwand aufliegenden Profilfolie gegebenenfalls auch Abstandsleisten gelegt werden, die bewirken, daß die Armierung nicht auf der Oberfläche des fertigen Preßbandes sichtbar wird, sondern in das vergossene Prepolymer vollständig eingebettet wird.

Die Profilfolien können, wie oben ausgeführt, aus einem Elastomer bestehen, jedoch auch aus Metall gefertigt werden, und zwar durch Extrudieren, Walzen oder Prägen. Sie werden als ein Stück oder abschnittsweise in Umfangsrichtung oder längs der Hauptachse des Schleuderrohres in letzteres eingelegt.

Auf diese Weise können dehnungsstabile, flüssigkeitsundurchlässige elastische Preßbänder, insbesondere für mit verlängertem Pressenspalt versehene Naßpressen von Papiermaschinen hergestellt werden, die auch relativ kleine Banddurchmesser aufweisen können, weil ein Wenden des fertig gegossenen Preßbandes nicht mehr erforderlich ist, da das auf die oben beschriebene Weise hergestellte Preßband auf seiner der Faserstoffbahn bzw. dem oder den Filztüchern zugewandten Außenseite die zur Flüssigkeitsabführung geeignete Struktur in Form von Hohlräumen und/oder Vertiefungen aufweist.

Figur 14 zeigt ein Anwendungsbeispiel für ein erfindungsgemäß hergestelltes Preßband 31 in einer Breitnippresse 33, das auf der dem Filz 30 zugewandten Seite mit nicht dargestellten Hohlräumen zur Abführung des aus der von den beiden Walzen 34 und 35 gebildeten Faserstoffbahn 29 beim Durchgang durch den Pressenspalt 32 ausgepressten und von dem Filz 30 aufgenommenen Wassers dient.

## Patentansprüche

1. Verfahren zur Herstellung von dehnungsstabilen, flüssigkeitsundurchlässigen, biegsamen, insbesondere für mit einem verlängerten Pressenspalt versehene Naßpressen von Papiermaschinen geeigneten, elastischen Preßbändern, die auf ihrer der Faserstoffbahn bzw. dem oder den Filztüchern zugewandten Außenseite zur Flüssigkeitsabführung geeignete Hohlräume und/oder Vertiefungen aufweisen, wobei eine blasenfreie, fließfähige Mischung eines Prepolymers auf ein an der Innenwand eines rotierenden Schleuderrohres anliegendes Armierungsband aufgegossen und mit diesem Armierungsband verbunden wird, dadurch gekennzeichnet, daß die Innenwand des Schleuderrohres mit Hohlräumen und/oder Vertiefungen versehen wird, die beim Aufgießen der fließfähigen Mischung von dieser ausgefüllt werden und auf der Außenseite des fertigen Preßbandes erhabene Oberflächenteile bilden, zwischen denen die beim späteren Preßvorgang abzuführende Flüssigkeit abfließen kann, und daß das fertiggegossene Preßband auf seiner Innenseite auf Fertigmaß geschliffen wird.

2. Verfahren nach Anspruch 1, dadurch gekennzeichnet, daß die Innenwand des Schleuderrohres dadurch mit Hohlräumen und/oder Vertiefungen versehen wird, daß auf ihrer Oberfläche eine Profilfolie aufgelegt wird, die diese Hohlräume und/oder Vertiefungen enthält, und daß die Profilfolie an der Innenwand des Schleuderrohres befestigt wird.

3. Verfahren nach Anspruch 2, dadurch gekennzeichnet, daß die Profilfolie auf der Innenwand des Schleuderrohres abschnittsweise nebeneinander bis zur Erreichung der gewünschten Preßbandabmessung in das Schleuderrohr eingelegt wird und im Bereich der Schleuderrohrenden mit Spann-und/oder Begrenzungsringen auf der Innenwand befestigt wird.

4. Verfahren nach Anspruch 2 oder 3, dadurch gekennzeichnet, daß die Profilfolie auch auf ihrem der Oberfläche der Innenwand des Schleuderrohres zugewandten Rücken mit Profilierungen versehen wird.

5. Verfahren nach einem der Ansprüche 2 bis 4, dadurch gekennzeichnet, daß die Profilfolie vor dem Gießvorgang mit einem Trennmittel, insbesondere Silikonöl, behandelt wird, das nach dem Gießen das Ablösen des Preßbandes von der Profilfolie erleichtert.

6. Verfahren nach einem der Ansprüche 2-5, dadurch gekennzeichnet, daß der Rücken der Profilfolie vor dem Gießvorgang mit einem Haftvermittler behandelt wird.

7. Verfahren nach Anspruch 1, dadurch gekennzeichnet, daß auf der Innenwand des Schleuderrohres mehrere eine wasserabführende Struktur bildende Hohlräume und/oder Vertiefungen dadurch hergestellt werden, daß die Innenwand mit einem mit Trennmittel versehenen Gewebe oder wenigstens einer Spirale belegt wird, die nach dem Gieß- und Schleudervorgang wieder entfernt werden und deren Negativ auf der Außenseite des Preßbandes als gewünschte wasserabführende Struktur verbleibt.

8. Verfahren nach einem der Ansprüche 1-7, dadurch gekennzeichnet, daß zum Herauslösen des fertiggegossenen und geschliffenen Preßbandes aus dem Schleuderrohr über Luftdüsen zwischen die Schleuderrohrinnenwand und die Preßbandoberfläche Druckluft geblasen wird.

9. Verfahren nach einem der Ansprüche 1-8, dadurch gekennzeichnet, daß ein Schleuderrohr verwendet wird, das in mehrere Abschnitte unterteilt ist, die zum Herauslösen des gegossenen Preßbandes voneinander lösbar sind.

10. Verfahren nach einem der Ansprüche 1-9, dadurch gekennzeichnet, daß das Schleifen der Preßbandinnenseite auf Fertigmaß innerhalb des Schleuderrohres erfolgt.

11. Verfahren nach einem der Ansprüche 1-10, dadurch gekennzeichnet, daß das Aufbringen der fließfähigen Mischung eines Prepolymers in einem Arbeitsgang erfolgt.

12. Verfahren nach einem der Ansprüche 1-11, dadurch gekennzeichnet, daß das Vergießen der fließfähigen Mischung unter bloßer Schwerkrafteinwirkung auf den Gießstrahl vorgenommen wird.

13. Verfahren nach einem der Ansprüche 1 bis 12, dadurch gekennzeichnet, daß das Aufbringen der fließfähigen Mischung eines Prepolymers zur Erzielung unterschiedlicher Schichten und Härtegrade in mehreren Arbeitsgängen erfolgt.

14. Verfahren nach einem der Ansprüche 1 bis 13, dadurch gekennzeichnet, daß das Armierungsband unmittelbar auf die höchsten Erhebungen der Innenwand bzw. der auf der Innenwand aufliegenden Profilfolie des Schleuderrohres aufgelegt wird.

15. Verfahren nach einem der Ansprüche 1 bis 14, dadurch gekennzeichnet, daß zwischen das Armierungsband und die Innenwand bzw. die auf der Innenwand aufliegende Profilfolie des Schleuderrohres Abstandsleisten gelegt werden.

16. Vorrichtung zur Durchführung des Verfahrens nach einem der Ansprüche 1 bis 15, mit einem um seine Längsachse in Drehung versetzbaren zylindrischen Schleuderrohr und einer Einrichtung zum im wesentlichen blasenfreien Aufgießen einer flüssigen Mischung eines Prepolymers auf die Innenwand des Schleuderrohres, dadurch gekennzeichnet, daß die Innenwand (2) des zylindrischen Schleuderrohres (1) mit Hohlräumen und/oder Vertiefungen (12) versehen ist, und daß die fließfähige Mischung mit Hilfe eines in dem Schleuderrohr beweglich angeordneten Gießkopfes (4) auf die Innenwand des Schleuderrohrs aufgießbar ist, der an einer in das Schleuderrohr ein- und aus ihm ausfahrbaren Traverse (3) befestigt ist und gegen eine Schleifvorrichtung (13) zum Abschleifen der Innenseite des gegossenen Preßbandes austauschbar ist.

17. Vorrichtung nach Anspruch 16, dadurch gekennzeichnet, daß das Schleuderrohr (1) aus mehreren Teilen zusammengesetzt ist.

18. Vorrichtung nach Anspruch 16 oder 17, dadurch gekennzeichnet, daß die Hohlräume und/oder Vertiefungen (12) auf der Innenwand (2) des Schleuderrohres (1) Bestandteil eines oder mehrerer in dem Schleuderrohr anordbarer Futterstücke (8) sind.

19. Vorrichtung nach Anspruch 18, dadurch gekennzeichnet, daß die Futterstücke (8) aus längs-und/oder quergeteilten Segmenten zusammengesetzt sind.

20. Vorrichtung nach Anspruch 16 oder 17, dadurch gekennzeichnet, daß die Hohlräume und/oder Vertiefungen (12) Bestandteil einer auf die Innenwand (2) des Schleuderrohrs (1) auflegbaren Profilfolie (14) sind, die auf der Innenwandoberfläche befestigbar ist.

21. Vorrichtung nach Anspruch 20, dadurch gekennzeichnet, daß die Profilfolie (14) im Bereich der Schleuderrohrenden (15, 16) mittels Spann-und/oder Begrenzungsringen befestigt ist.

22. Vorrichtung nach Anspruch 20 oder 21, dadurch gekennzeichnet, daß die Profilfolie (14) auch auf ihrem der Oberfläche der Innenwand (2) des Schleuderrohres (1) zugewandten Rücken mit Profilierungen versehen ist.

23. Vorrichtung nach Anspruch 16 oder 17, dadurch gekennzeichnet, daß die Hohlräume und/oder Vertiefungen (12) auf der Innenwand (2) des Schleuderrohres (1) Bestandteil eines auf der Innenwand angeordneten Gewebes (17) ist.

24. Vorrichtung nach Anspruch 16 oder 17, dadurch gekennzeichnet, daß die Hohlräume und/oder Vertiefungen (12) auf der Innenwand (2) des Schleuderrohres (1) von wenigstens einer auf die Innenwand aufgelegten Spirale (18) gebildet werden.

25. Vorrichtung nach einem der Ansprüche 16 bis 24, dadurch gekennzeichnet, daß auf der die Hohlräume und/oder Vertiefungen (12) bildenden Struktur der Innenwand der Schleudertrommel ein Armierungsband angeordnet ist.

26. Vorrichtung nach Anspruch 25, dadurch gekennzeichnet, daß zwischen dem Armierungsband und der Innenwand (2) bzw. der auf der Innenwand aufliegenden, die Hohlräume und/oder Vertiefungen (12) bildenden Struktur (14, 17, 18) Abstandsleisten angeordnet sind.

27. Vorrichtung nach einem der Ansprüche 16 bis 26, dadurch gekennzeichnet, daß die Hohlräume bzw. Vertiefungen (12) auf der Innenwand (2) des Schleuderrohres (1) in Schleuderrohrumfangsrichtung verlaufendes Rillen (27) und Nuten (18) sind.

28. Vorrichtung nach einem der Ansprüche 16 bis 26, dadurch gekennzeichnet, daß die auf der Innenwand (2) des Schleuderrohres (1) vorhandenen Hohlräume bzw. Vertiefungen zur Rohrlängsachse geneigt verlaufende Rillen und Nuten sind.

29. Vorrichtung nach einem der Ansprüche 16 bis 26, dadurch gekennzeichnet, daß die auf der Innenwand (2) der Schleuderrohres (1) vorhandenen Hohlräume bzw. Vertiefungen (12) Blindbohrungen sind.

30. Vorrichtung nach einem der Ansprüche 16 bis 26, dadurch gekennzeichnet, daß die auf der Innenwand (2) der Schleuderrohres (1) befindlichen Hohlräume bzw. Vertiefungen (12) von radial nach innen ragenden Wandteilen (19) bolzenförmiger Konfiguration begrenzt sind.

31. Vorrichtung nach einem der Ansprüche 16 bis 30, dadurch gekennzeichnet, daß die auf der Innenwand (2) des Schleuderrohres (1) mehrere auf das zu gießende Preßband gerichtete Luftdüsen (24) eingebaut sind, durch die von außen über Schlauchverbindungen Druckluft zwischen Schleuderrohrinnenwand und gegossenem Preßband blasbar ist.

32. Dehnungsstabiles, flüssigkeitsundurchlässiges, elastisches Preßband, insbesondere für mit verlängertem Pressenspalt versehene Naßpressen von Papiermaschinen, das auf seiner der Faserstoffbahn bzw. dem oder den Filztüchern zugewandten Außenseite zur Flüssigkeitsabführung geeignete Hohlräume und/oder Vertiefungen aufweist und aus einer im wesentlichen blasenfreien, fließfähigen Mischung eines Prepolymers hergestellt wird, die auf ein an der Innenwand eines rotierenden Schleuderrohres anliegendes Armierungsband aufgegossen und durch Vernetzung mit diesem Band verbunden wird, hergestellt nach dem Verfahren gemäß einem oder mehreren der Ansprüche 1 bis 15, dadurch gekennzeichnet, daß die Außenseite des Preßbandes mit Vertiefungen und/oder Hohlräumen versehen ist, deren Konfigurationen im Negativ Konfigurationen von Vertiefungen und/oder Hohlräumen (12) auf der Innenwand (2) des Schleuderrohres (1) entsprechen, die entweder Bestandteil der Innenwand (2) selbst oder von auf der Innenwand (2) angebrachten Futterstücken (8) oder von auf die Innenwand aufgelegten Profilfolien (14) oder Geweben (17) oder Spiralen (18) sind.

33. Preßband nach Anspruch 32, dadurch gekennzeichnet, daß die Hohlräume bzw. Vertiefungen auf der Außenseite des Preßbandes in Bandlängsrichtung verlaufende Rillen sind.

34. Preßband nach Anspruch 32, dadurch gekennzeichnet, daß die Hohlräume bzw. Vertiefungen auf der Außenseite des Preßbandes in Bandquerrichtung verlaufende Rillen sind.

35. Preßband nach Anspruch 32, dadurch gekennzeichnet, daß die Hohlräume bzw. Vertiefungen Blindbohrungen sind.

36. Preßband nach Anspruch 32, dadurch gekennzeichnet, daß die Hohlräume bzw. Vertiefungen auf der Außenseite des Preßbandes schräg verlaufende Rillen sind.

37. Preßband nach Anspruch 36, dadurch gekennzeichnet, daß wenigstens einige der Rillen sich kreuzen.

38. Preßband nach Anspruch 25, dadurch gekennzeichnet, daß das Armierungsband von ein-oder mehrlagigen Fadenspiralen gebildet ist, die dem Preßband Längsstabilität verleihen.

39. Preßband nach Anspruch 38, dadurch gekennzeichnet, daß die Fadenspiralen aus verschiedenen Materialien bestehen.

## Claims

1. Method of manufacturing dimensionally stable, liquid-impermeable, flexible, elastic press bands, particularly for the use in broad-nip wet presses of paper making machines, said press bands being provided on their surfaces facing the fibrous web or the felt of the machine with cavities and/or depressions suited for liquid drainage, wherein a bubble-free, free-flowing mixture of a prepolyme is poured onto a reinforcing band engaging the inner wall of a rotating centrifugal tube and is thereby positively joined to said reinforcing band, characterized in that the inner wall of the rotating centrifugal tube is provided with cavities and/or depressions which during pouring of the free-flowing mixture are filled with the same and form raised surface portions on the outer side of the finished press band between which raised portions liquid to be discharged in a later pressing operation may be drained, and that the cast press band is ground to finished size on the inner side thereof.

2. Method as defined by claim 1, characterized in that the inner wall of the centrifugal tube will be provided with cavities and/or depressions by placing onto the surface thereof a profiled film comprising said cavities and/or depressions, and fixing said profiled film to the inner wall of the centrifugal tube.

3. Method as claimed by claim 2, characterized in that the profiled film on the inner wall of the centrifugal tube is placed into said tube sectionally in side- by-side relationship until the desired press band dimension is achieved, and is then fixed to the inner wall by means of clamping and/or tensioning rings in the vicinity of the ends of the centrifugal tube.

4. Method as claimed by claim 2 or 3, characterized in that the profiled film is also provided with a profile pattern on its back which faces the surface of the inner wall of the centrifugal tube.

5. Method as claimed by one of the claims 2-4, characterized in that prior to pouring, the profiled film is treated with a release agent, especially silicone fluid, in order to after the casting step facilitate removal of the press band from the profiled film.

6. Method as claimed by one of the claims 2-5, characterized in that prior to pouring, the back of the profiled film is treated with an adhesion promoter.

7. Method as claimed by claim 1, characterized in that on the inner wall of the centrifugal tube a plurality of cavities and/or depressions defining a water-drainage structure are formed by placing on the inner wall a fabric or at least a spiral lining provided with a release agent, which fabric or lining is removed after the pouring and centrifuging operation is finished so that the negative pattern of the structure remains on the outside of the press band forming the desired water-drainage structure.

8. Method as claimed by one of the claims 1-7, characterized in that for removing the fully cast and ground press band from the centrifugal tube compressed air from air nozzles is injected between the inner wall of the centrifugal tube and the press band surface.

9. Method as claimed by one of the claims 1-8, characterized in that a centrifugal tube is used which is split into several sections which can be released from each other for removal of the poured press band.

10. Method as claimed by one of the claims 1-9, characterized in that the grinding of the inside of the press band to finished size is performed inside the centrifugal tube.

11. Method as claimed by one of the claims 1-10, characterized in that the application of the free-flowing prepolymer mixture is effected in a single operation.

12. Method as claimed by one of the claims 1-11, characterized in that the pouring of the free-flowing mixture is performed merely under the action of gravity on the flowing mixture.

13. Method as claimed by one of the claims 1-12, characterized in that the pouring of the free-flowing prepolymer mixture is performed in several steps to achieve different layers and degrees of hardness.

14. Method as claimed by one of the claims 1-13, characterized in that a reinforcing band is placed directly on the highest raised portions of the inner wall or the profiled film resting on the inner wall of the spinning tube, respectively.

15. Method as claimed by one of the claims 1-14, characterized in that spacer pieces are placed between the reinforcing band and the inner wall or, respectively, the profiled film resting on the inner wall of the centrifugal tube.

16. Apparatus for performing the method as claimed by one of the claims 1-15, comprising a cylindrical centrifugal tube rotatable about its longitudinal axis and means for substantially bubble-free pouring of a liquid prepolymer mixture onto the inner wall of the centrifugal tube, characterized in that the inner wall (2) of the cylindrical centrifugal tube (1) is provided with cavities and/or depressions (12), and that the free-flowing mixture is poured onto the inner wall of the centrifugal tube by means of a casting head (4) disposed in that tube for movement therein, said casting head being mounted on a cross member (3) which is movable into and out of said centrifugal tube, and said casting head being exchangeable for a grinding unit (13) for grinding the inside of the cast press band.

17. Apparatus as claimed by claim 16, characterized in that the centrifugal tube (1) is composed of several parts.

18. Apparatus as claimed by claim 16 or 17, characterized in that the cavities and/or depressions (12) on the inner wall (2) of the centrifugal tube (1) are part of one or more lining elements (8) adapted to be placed into the centrifugal tube.

19. Apparatus as claimed by claim 18, characterized in that the lining elements (8) are composed of longitudinally and/or transversely split segments.

20. Apparatus as claimed by claim 16 or 17, characterized in that the cavities and/or depressions (12) are part of a profiled film (14) adapted to be placed on the inner wall (2) of the centrifugal tube (1), said profiled film being secured to the surface of the inner wall.

21. Apparatus as claimed by claim 20, characterized in that the profiled film (14) is secured adjacent to the ends (15, 16) of said centrifugal tube by means of clamping and/or tensioning rings.

22. Apparatus as claimed by claim 20 or 21, characterized in that the profiled film (14) is also provided with a profile pattern on the back thereof which faces the inner wall surface (2) of the centrifugal tube (1).

23. Apparatus as claimed by claim 16 or 17, characterized in that the cavities and/or depressions (12) on the inner wall (2) of the centrifugal tube (1) are part of a fabric (17) placed on said inner wall.

24. Apparatus as claimed by claim 16 or 17, characterized in that the cavities and/or depressions (12) on the inner wall (2) of the centrifugal tube (1) are formed by at least one spiral (18) placed on said inner wall.

25. Apparatus as claimed by one of the claims 16-24, characterized in that a reinforcing band is disposed on the cavities and/or depressions (12) forming structure of the inner wall of the centrifugal tube.

26. Apparatus as claimed by claim 25, characterized in that spacer pieces are disposed between the reinforcing band an the inner wall (2) or, respectively, the cavities and/or depressions (12) forming structure (14,17,18) placed on the inner wall.

27. Apparatus as claimed by one of the claims 16-26, characterized in that the cavities and/or depressions (12) on the inner wall (2) of the centrifugal tube (1) are formed by ridges (27) and grooves (18) extending in circumferential direction of the centrifugal tube.

28. Apparatus as claimed by one of the claims 16-26, characterized in that cavities or depressions provided on the inner wall of the centrifugal tube (1) are ridges and grooves extending obliquely to the longitudinal axis of that tube.

29. Apparatus as claimed by one of the claims 16-26, characterized in that the cavities or depressions (12) provided on the inner wall (2) of the centrifugal tube (1) are blind bores.

30. Apparatus as claimed by one of the claims 16-26, characterized in that the cavities or depressions (12) provided on the inner wall (2) of the centrifugal tube (1) are defined by radially inwardly projecting wall portions (19) of pin-shaped configuration.

31. Apparatus as claimed by one of the claims 16-30, characterized in that air nozzles (24) directed to the press band to be cast are installed in the inner wall (2) of the centrifugal tube (1), through which nozzles compressed air is blown between the inner wall of the centrifugal tube and the cast press band from outside via hose couplings, connected to said nozzles.

32. Dimensionally stable, liquid-impermeable, elastic press band, particularly for the use on broad-nip wet presses of paper making machines, said press band comprising on the surface thereof facing the fibrous web or felts of the press, cavities and/or depressions suited for liquid drainage, said press band being made from a substantially bubble-free, free-flowing mixture of a prepolymer which is poured onto a reinforcing band resting on the inner wall of a rotating centrifugal tube and is joined to said reinforcing band by crosslinking, manufactured by the method according to one or several of the claims 1-15, characterized in that the outside surface of said press band is provided with depressions and/or cavities, the configurations thereof correspond to the negative patterns of depressions and/or cavities (12) on the inner wall (2) of the centrifugal tube (1), said depressions and/or cavities being either part of the inner wall (2) itself or of lining elements (8) disposed on the inner wall or of profiled films (14) placed on the inner wall or of fabrics (17) or spirals (18).

33. Press band as claimed by claim 32, characterized in that the cavities or depressions are grooves extending on the outside of the press band in longitudinal direction thereof.

34. Press band as claimed by claim 32, characterized in that the cavities or depressions are grooves extending on the outside of the press band transversely of that band.

35. Press band as claimed by claim 32, characterized in that the cavities or depressions are blind bores.

36. Press band as claimed by claim 32, characterized in that cavities or depressions are grooves extending obliquely on the outside of the press band.

37. Press band as claimed by claim 36, characterized in that at least some of the grooves are crossing each other.

38. Press band as claimed by claim 25, characterized in that the reinforcing band is formed by single-or multi-layer spiral threads imparting lengthwise stability to the press band.

39. Press band as claimed by claim 38, characterized in that the spiral threads or wires consist of different materials.

## Revendications

1. Procédé pour la fabrication de toiles de pressage flexibles, indéformables, imperméables, souples appropriées en particulier aux presses humides à pincement accru de machines à papier, toiles qui présentent sur leur côté extérieur orienté vers la nappe fibreuse ou vers les feutres des évidements et/ou des encoches servant à l'évacuation du liquide, un mélange fluide, sans bulles, étant coulé sur une toile d'armature appliquée sur la paroi intérieure d'un tube rotatif de centrifugation et lié à ladite toile d'armature, caractérisé par le fait que la paroi interne du tube de centrifugation est munie de cavités et/ou d'encoches qui, lors de l'arrivée du mélange fluide sont remplies par celui-ci et forment sur la face externe de la toile de pressage finie des proéminences superficielles entre lesquelles, lors de l'opération de pressage ultérieur, le liquide a évacuer pourra s'écouler, et par le fait que la toile de pressage finie est amenée aux cotes définitives par meulage de sa face interne.

2. Procédé selon la revendication 1, caractérisé par le fait que la présence de cavités et/ou d'encoches sur la paroi intérieure du tube de centrifugation est réalisée par l'application sur sa surface d'un film profilé qui comporte lesdites cavités et/ou encoches, ledit film profilé étant fixé sur la paroi intérieure du tube de centrifugation.

3. Procédé selon la revendication 2, caractérisé par le fait que le film profilé est inséré sur la paroi intérieure du tube de centrifugation par sections juxtaposées jusqu'à ce que soit atteinte la dimension souhaitée de la toile de pressage et ledit film étant fixé au voisinage des extrémités du tube de centrifugation sur la paroi intérieure des celui-ci à l'aide de colliers de serrage et/ou de délimitation.

4. Procédé selon l'une quelconque des revendications 2 ou 3, caractérisé par le fait que le film profilé présente des profils également sur l'envers orientés vers la surface de la paroi interne du tube de centrifugation.

5. Procédé selon l'une quelconque des revendications 2 à 4, caractérisé par le fait que le film profilé est traité avant l'opération de coulée au moyen d'un agent de démoulage en particulier une huile sili- conée, ce qui facilite le détachement du film profilé après la coulée par rapport à la toile de pressage.

6. Procédé selon l'une quelconque des revendication 2 à 5, caractérisé par le fait qu'avant l'opération de coulée l'envers du film profilé est traité au moyen d'un produit adhésif.

7. Procédé selon la revendication 1, caractérisé par le fait que sur la paroi intérieure du tube de centrifugation plusieurs cavités et/ou encoches constituant une structure d'évacuation de l'eau sont réalisées du fait que la paroi intérieure est garnie d'un tissu ou au moins d'une spirale munis d'un agent de démoulage, laquelle spirale est enlevée après l'opération de coulée et de centrifugation et dont l'empreinte négative subsiste sur la face externe de la toile de pressage réalisant la structure souhaitée pour l'évacuation de l'eau.

8. Procédé selon l'une quelconque des revendications 1 à 7, caractérisé par le fait que pour extraire la toile de pressage finie et meulée du tube de centrifugation, de l'air comprimé est insufflé à travers des buses, entre la paroi interne du tube de centrifugation et la surface de la toile de pressage.

9. Procédé selon l'une quelconque des revendications 1 à 8, caractérisé par le fait que le tube de centrifugation utilisé est subdivisé en plusieurs sections détachables les unes des autres pour extraire la toile de pressage coulée.

10. Procédé selon l'une quelconque des revendications 1 à 9, caractérisé par le fait que le meulage de la face interne de la toile de pressage pour l'amener aux cotes définitives s'effectue à l'intérieur du tube de centrifugation.

11. Procédé selon l'une quelconque des revendications 1 à 10, caractérisé par le fait que l'application du mélange fluide d'un prépolymère s'effectue en une seule opération.

12. Procédé selon l'une quelconque des revendications 1 à 11, caractérisé par le fait que la coulée du mélange fluide s'effectue par simple effet de la force de gravité sur le jet.

13. Procédé selon l'une quelconque des revendications 1 à 12, caractérisé par le fait que l'application du mélange fluide d'un prépolymère est réalisée en plusieurs opérations afin d'obtenir des couches et des duretés différentes.

14. Procédé selon l'une quelconque des revendications 1 à 13, caractérisé par le fait que la toile d'armature est appliquée directement sur les proéminences les plus élevées de la paroi intérieure ou sur le film profilé appliqué sur la paroi intérieure du tube de centrifugation.

15. Procédé selon l'une quelconque des revendications 1 à 14, caractérisé par le fait qu'entre la toile d'armature et la paroi intérieure ou le film profilé appliqué sur la paroi intérieure du tube de centrifugation sont placées des barrettes d'écartement.

16. Dispositif pour la mise en oeuvre du procédé suivant l'une quelconque des revendications 1 à 15 comportant un tube de centrifugation cylindrique pouvant être mis en rotation autour de son axe longitudinal et un dispositif pour l'application d'un mélange fluide pratiquement sans bulles d'un prépolymère sur la paroi intérieure dudit tube de centrifugation, caractérisé par le fait que la paroi intérieure (2) du tube de centrifugation cylindrique (1) est munie de cavités et/ou d'encoches (12) et que le mélange fluide est applicable sur la paroi intérieure du tube de centrifugation à l'aide d'une tête d'application (4) montée de manière mobile dans le tube de centrifugation, ladite tête étant fixée sur une traverse (3) pouvant entrer dans le tube de centrifugation et en sortir, ladite tête étant interchangeable avec un dispositif de meulage (13) destiné à meuler la face interne de la toile de pressage coulée.

17. Dispositif selon la revendication 16, caractérisé par le fait que le tube de centrifugation (1 est composé de plusieurs parties.

18. Dispositif selon la revendication 16 ou 17, caractérisé par le fait que les cavités et/ou les encoches (12) sur la paroi intérieure (2) du tube de centrifugation (1) font partie intégrante d'un ou de plusieurs éléments de doublage (8) pouvant être montés à l'intérieur du tube de centrifugation.

19. Dispositif selon la revendication 18, caractérisé par le fait que les éléments de doublage (8) sont composés de segments divisés longitudinalement et/ou transversalement.

20. Dispositif selon les revendications 16 ou 17, caractérisé par le fait que les évidements et/ou les encoches (12) font partie intégrante d'un film profilé (14) applicable sur la paroi intérieure (2) du tube de centrifugation (1), film que l'on peut fixer à la face de ladite paroi intérieure.

21. Dispositif selon la revendication 20, caractérisé par le fait que le film profilé (14) est fixé au voisinage des extrémités (15, 16) du tube de centrifugation au moyen de colliers de serrage et/ou de délimitation.

22. Dispositif selon la revendication 20 ou 21, caractérisé par le fait que le film profilé (14) peut présenter des profils également sur l'envers orienté vers la surface de la paroi intérieure (2) du tube de centrifugation (1).

23. Dispositif selon la revendicaticn 16 ou 17, caractérisé par le fait que les cavités et/ou encoches (12) se trouvant sur la paroi intérieure (2) du tube de centrifugationt 1) font partie intégrante d'un tissu (17) disposé sur ladite paroi intérieure.

24. Dispositif selon la revendication 16 ou 17, caractérisé par le fait que les cavités et/ou encoches (12) qui se trouvent sur la paroi intérieure (2) du tube de centrifugation (1) sont formées par au moins une spirale (18) appliquée sur ladite paroi intérieure.

25. Dispositif selon l'une quelconque des revendications 16 à 24, caractérisé par le fait qu'une toile d'armature est disposée sur la structure formant les cavités et/ou les encoches de la paroi intérieure du tambour de centrifugation.

26. Dispositif selon la revendication 25, caractérisé par le fait qu'entre la toile d'armature et la paroi intérieure (2) ou la structure (14, 17, 18) appliquée sur cette paroi intérieure et formant les cavités et/ou les encoches (12), sont disposées des barrettes d'écartement.

27. Dispositif selon l'une quelconque des revendications 16 à 26, caractérisé par le fait que les cavités ou les encoches (12) sur la paroi intérieure (2) du tube de centrifugation (1) sont des rainures (27) et des gorges (18) s'étendant en direction du pourtour du tube de centrifugation.

28. Dispositif selon l'une quelconque des revendications 16 à 26, caractérisé par le fait que les cavités ou encoches présentes sur la paroi intérieure (2) du tube de centrifugation (1) sont des rainures et des gorges qui s'entendent obliquement par rapport à l'axe longitudinal du tube.

29. Dispositif selon l'une quelconque des revendications 16 à 26, caractérisé par le fait que les cavités ou encoches (12) présentes sur la paroi intérieure (2) du tube de centrifugation (1) sont des trous borgnes.

30. Dispositif selon l'une quelconque des revendications 16 à 26, caractérisé par le fait que les cavités ou encoches (12) se trouvant sur la paroi intérieure (2) du tube de centrifugation (1) sont délimitées par des éléments de paroi (19) se projetant radialement vers l'intérieur et dont la configuration est similaire à celle d'un goujon.

31. Dispositif selon l'une quelconque des revendications 16 à 30, caractérisé par le fait que dans la paroi intérieure (2) du tube de centrifugation (1) sont montées plusieurs buses d'air (24) orientées vers la toile de pressage à couler et à travers lesquelles peut être insufflé, entre la paroi intérieure du tube de centrifugation et la toile de pressage coulée, de l'air comprimé venant de l'extérieur et passant à travers des tuyauteries flexibles.

32. Toile de pressage indéformable, imperméable, souple, destinée en particulier à des presses humides à pincement accru de machines à papier, présentant sur sa face externe orientée vers la nappe en matière fibreuse ou les feutres, des cavités et/ou des encoches appropriées à l'évacuation du liquide et qui est fabriquée en un mélange fluide pratiquement sans bulles d'un prépolymère coulé sur une toile d'armature appliquée sur la paroi intérieure d'un tube de centrifugation rotatif et combiné à cette toile par réticulation, toile de pressage fabriquée selon le procédé conforme à l'une quelconque des revendications 1 à 15 caractérisé par le fait que la face externe de la toile de pressage est munie de cavités et/ou d'encoches dont les configurations correspondent à l'empreinte négative des encoches et/ou cavités (12) présentes sur la paroi intérieure (2) du tube de centrifugation (1), lesquelles font partie intégrante soit de la paroi intérieure (2) elle-même, soit d'éléments de doublage (8) fixés sur ladite paroi intérieure (2), soit de films profilés (14) appliqués sur ladite paroi intérieure, soit de tissus (17) ou de spirales (18).

33. Toile de pressage selon la revendication 32, caractérisé par le fait que les cavités ou encoches présentes sur la face externe de la toile de pressage sont des gorges s'étendant en direction longitudinale de ladite toite.

34. Toile de pressage selon la revendication 32, caractérisé par le fait que les cavités ou encoches présentes sur la face externe de la toile de pressage sont des gorges s'étendant en direction transversale de ladite toile.

35. Toile de pressage selon la revendication 32, caractérisé par le fait que les cavités ou encoches sont des trous borgnes.

36. Toile de pressage selon la revendication 32, caractérisé par le fait que les cavités ou encoches présentés sur la face externe de la toile sont des gorges s'étendant obliquement.

37. Toile de pressage selon la revendication 36, caractérisé par le fait qu'au moins quelques unes des gorges se croisent.

38. Toile de pressage selon la revendication 25, caractérisé par le fait que la toile d'armature est formée par des spirales de fils mono ou multicou- ches qui confèrent à la toile de pressage une indéformabilité dans le sens de la longueur.

39. Toile de pressage selon la revendication 38, caractérisé par le fait que les spirales de fils sont constituées en différentes matières.
